# EUROPÄISCHE PATENTSCHRIFT

(11) **EP 1 068 035 B1**
(45) Veröffentlichungstag und Bekanntmachung des Hinweises auf die Patenterteilung: **04.09.2002**
(21) Anmeldenummer: 99915539.3
(22) Anmeldetag: 26.02.1999
(51) Int. Cl.: B22D 11/06

(54) **VERFAHREN ZUM STRANGGIESSEN EINES DÜNNEN BANDES SOWIE VORRICHTUNG ZUR DURCHFÜHRUNG DES VERFAHRENS**
METHOD FOR THE CONTINUOUS CASTING OF A THIN STRIP AND DEVICE FOR CARRYING OUT SAID METHOD
PROCEDE DE COULEE CONTINUE D'UNE BANDE MINCE ET DISPOSITIF CORRESPONDANT

(30) Priorität: 25.03.1998 AT 53398
(43) Veröffentlichungstag der Anmeldung: 17.01.2001
(73) Patentinhaber: VOEST-ALPINE INDUSTRIEANLAGENBAU GMBH, 4020 Linz (AT); Acciai Speciali Terni S.p.A., 05100 Terni (IT)
(72) Erfinder: HOHENBICHLER, Gerald, A-4484 Kronstorf (AT); ECKERSTORFER, Gerald, A-4020 Linz (AT)
(74) Vertreter: VA TECH Patente GmbH & Co
(86) Internationale Anmeldenummer: EP9901249
(87) Internationale Veröffentlichungsnummer: WO99048635

(56) Entgegenhaltungen:
- EP-A- 0 409 645
- EP-A- 0 714 716
- EP-A- 0 736 350
- WO-A-93/22087
- PATENT ABSTRACTS OF JAPAN vol. 007, no. 102 (M-211), 30. April 1983 & JP 58 023549 A (SHIN NIPPON SEITETSU KK), 12. Februar 1983

## Beschreibung

Die Erfindung betrifft ein Verfahren zum Stranggießen eines dünnen Bandes, insbesondere eines Stahlbandes, vorzugsweise mit einer Dicke geringer als 10 mm, im Zweiwalzenverfahren, wobei Metallschmelze in einen von zwei Gießwalzen in der Dicke des zu gießenden Bandes gebildeten Gießspalt unter Bildung eines Schmelzbades gegossen wird und die Oberflächen der Gießwalzen oberhalb des Schmelzbades mit einem Inertgas oder Inertgasgemisch in Abhängigkeit des Zustandes der Oberflächen der Gießwalzen bespült werden, sowie eine Vorrichtung zur Durchführung des Verfahrens.

Beim Gießen eines dünnen Bandes im Zweiwalzverfahren wird der Querschnitt des Bandes durch das Profil der Gießwalzen im heißen Zustand bestimmt. Es ist wesentlich, daß das Heißprofil genau dem gewünschten Bandquerschnitt entspricht, da das Bandprofil im Anschluß an den Gießprozeß nicht mehr verändert werden kann, u.zw. auch nicht durch einen Walzprozeß. Das Heißprofil der Gießwalzen weicht vom Kaltprofil erheblich ab, u.zw. infolge der periodisch auftretenden sehr hohen thermischen Belastungen der Oberflächen der Gießwalzen. Es ergibt sich hierbei eine thermische Balligkeit, die man jedoch zumindest partiell durch einen konkaven Vorschliff der Gießwalzen kompensieren kann.

Da die thermische Belastung der Gießwalzen beim Gießprozeß jedoch von einer Vielzahl von Parametern beeinflußt wird und zudem eine Bandgießanlage einen großen Betriebsbereich umfassen sollte (z.B. einen Gießgeschwindigkeitsbereich zwischen 0,2 und 2,5 m/sec, einen Banddickenbereich zwischen 1 bis 10 mm, unterschiedliche an den Gießwalzen auftretende Walzkräfte, unterschiedliche Temperaturen der zu gießenden Metallschmelze, unterschiedliche Schmelzenqualitäten, wie z.B. unterschiedliche Stahlsorten etc.), ist eine hinreichende Vorprofilierung der Gießwalzen durch einen Vorschliff nicht möglich. Vielmehr ist eine Online-Justierung der Gießwalzenoberflächen zur Anpassung an verschiedene Betriebspunkte erforderlich.

Eine solche Online-Justierung, wie sie einleitend beschrieben ist, ist beispielsweise aus der AU-A - 50 340/96 bekannt. Hierbei werden die Oberflächen der Gießwalzen mit Sensoren beobachtet, die mit einem Rechner gekoppelt sind. Der Rechner steuert eine Gaszuführung zu den Gießwalzen, wobei zwei unterschiedliche Gase, nämlich Stickstoff und Argon, zur Beeinflussung des Wärmeüberganges knapp oberhalb des Badspiegels des Schmelzbades den Gießwalzen und damit dem Schmelzbad zugeführt werden, u.zw. in Abhängigkeit des Zustandes der Oberflächen der Gießwalzen in unterschiedlichen Teilmengen. Das so gebildete Mischgas wird über die gesamte Längserstreckung der Gießwalzen verteilt deren Oberflächen zugeführt. Hierdurch soll eine thermische Balligkeit der Gießwalzen vermieden und eine gleichmäßige Dicke des erzeugten Bandes sichergestellt werden. Als Alternative wird auch vorgeschlagen, die Banddicke über die Breite des Bandes verteilt zu messen, so daß Abweichungen von einem Rechteckquerschnitt des Bandes erfaßt werden können und durch entsprechende Mischungsverhältnisse der den Gießwalzenoberflächen zugeführten Gase kompensiert werden können. Durch die unterschiedlichen Gaszusammensetzungen kann, wie erwähnt, der Wärmeübergang zwischen den Gießwalzen und der Metallschmelze maßgeblich beeinflußt werden, wodurch Änderungen der Geometrie der Gießwalzen bewirkt werden.

Interne Forschungen auf dem Gebiet des Zweiwalzengießens haben ergeben, daß trotz der oben beschriebenen Maßnahmen ein zufriedenstellendes Produkt nicht erhalten werden kann. Es wurde das Phänomen beobachtet, daß eine möglichst gleichförmig über die gesamte Oberfläche der Gießwalzen vorhandene Rauhigkeit zufolge thermischer Deformation der Gießwalzen und zufolge leicht ungleichmäßiger Erstarrung der Metallschmelze an den Oberflächen der Gießwalzen trotz Zuführung gezielt eingestellter Gasmischungen nicht erhalten bleibt, sondern daß umfangsorientierte Glättungsstellen, die sich nicht über die gesamte Längserstreckung der Gießwalzen erstrecken, auftreten. Es kommt z.B. zu helleren, glatten Stellen am Umfang der Gießwalzen. Da solche glatte Stellen infolge der geringeren Rauhigkeit eine raschere Erstarrung der Metallschmelze und somit einen besseren Kontakt im Gießspalt, dem sogenannten "Kissing-point" bewirken, was wiederum zu höheren lokalen spezifischen Walzkräften führt, verstärkt sich die Glättung der Gießwalzen in diesen schon bereits glatteren Bereichen. Es kommt somit zu einer Aufschaukelung und damit zu einer immer schlechteren Bandqualität, die durch die oben beschriebenen Maßnahmen, nämlich einer Änderung des Mischungsverhältnisses des nahe dem Badspiegel eingespeisten Gases nicht behoben werden kann.

Die Erfindung bezweckt die Vermeidung dieser Nachteile und Schwierigkeiten und stellt sich die Aufgabe, ein Verfahren sowie eine Vorrichtung zur Durchführung des Verfahrens der eingangs beschriebenen Art zu schaffen, welche auch für stark unterschiedliche Betriebszustände die Erzeugung eines Bandes mit einem Idealquerschnitt ermöglichen. Insbesondere soll das Auftreten von thermischen Deformationen der Gießwalzen infolge örtlicher Glättungsstellen vermieden werden.

Diese Aufgabe wird erfindungsgemäß dadurch gelöst, daß die Gasbespülung der Oberflächen der Gießwalzen über die Längserstreckung der Gießwalzen örtlich unterschiedlich durchgeführt wird, daß die Oberflächen der Gießwalzen über ihre Längserstreckung hinsichtlich örtlich unterschiedlicher Zustände beobachtet werden und daß die Gasbespülung der Oberflächen der Gießwalzen in Abhängigkeit der Beobachtung durchgeführt wird.

Vorzugsweise wird die örtlich unterschiedliche Gasbespülung mit örtlich unterschiedlichen Gaszusammensetzungen durchgeführt.

Es ist aber auch möglich, die örtlich unterschiedliche Gasbespülung mit örtlich unterschiedlichen Gasmengen und/oder mit örtlich unterschiedlichen Gasdrücken durchzuführen.

Vorzugsweise werden örtlich unterschiedliche Zustände der Oberflächenrauhigkeit der Gießwalzen beobachtet.

Gemäss einer anderen Ausführungsform werden örtlich unterschiedliche Zustände der Oberflächenreflexionseigenschaften der Gießwalzen beobachtet.

Es ist jedoch auch möglich, daß örtlich unterschiedliche Verfärbungen der Oberflächen der Gießwalzen beobachtet werden.

Eine einfache Verwirklichung des Verfahrens ist dann gegeben, wenn die Oberflächen der Gießwalzen in Richtung ihrer Längserstreckung in hintereinander angeordnete Zonen eingeteilt werden, und jede Zone hinsichtlich des Zustandes der Oberflächen beobachtet wird und die örtlich unterschiedliche Gasbespülung zonenweise, d. h., mit innerhalb jeder Zone einheitlicher und gleichmässiger Gasbespülung durchgeführt wird, wobei vorzugsweise mindestens drei nebeneinander liegende Zonen bzw. bis zu 40 nebeneinander liegende Zonen gebildet werden.

Eine bevorzugte Ausführungsform ist dadurch gekennzeichnet, daß die Beobachtung der Oberflächen der Gießwalzen durch Empfangen von von den Oberflächen ausgehenden und/oder reflektierten elektromagnetischen Wellen, insbesondere im Bereich des sichtbaren Lichtes und/oder im Bereich von Wärmestrahlung durchgeführt wird.

Gemäß einer weiteren Ausführungsform der Erfindung erfolgt die Beobachtung der Oberflächen der Gießwalzen indirekt durch Beobachtung des gegossenen Bandes über dessen Breite nach Austritt des Bandes aus dem Gießspalt, wobei zweckmässig mindestens eine Oberfläche des Bandes unmittelbar nach Austritt des Bandes aus dem Gießspalt über seine Breite beobachtet wird, und wobei vorzugsweise von der Oberfläche des Bandes ausgehende und/oder reflektierte elektromagnetische Wellen, insbesondere im Bereich des sichtbaren Lichtes und/oder im Bereich von Wärmestrahlung, empfangen werden.

Vorzugsweise wird die Gasbespülung mit einem Druck an den Gasaustrittsmündungen von mindestens 1,05 bis maximal 2 bar, vorzugsweise mindestens 1,5 bar, durchgeführt, wobei zweckmässig die Gasbespülung mit einer Austrittsgeschwindigkeit des Gases an den Gasaustrittsmündungen von mindestens 0,2 m/sec, vorzugsweise von mindestens 1,5 m/sec, durchgeführt wird.

Eine Vorrichtung zum Stranggießen eines dünnen Bandes unter Anwendung des Verfahrens mit einer von zwei Gießwalzen, die einen Gießspalt begrenzen, gebildeten Stranggießkokille, wobei die Breite des Gießspaltes der Dicke des zu gießenden Bandes entspricht und zwischen den Gießwalzen oberhalb des Gießspaltes eine Schmelzbadaufnahme gebildet ist, die von einer Abdeckung bedeckt ist, mit einer ein inertes Gas zu den Gießwalzen führenden Gaszuführungseinrichtung, die mindestens eine Gasaustrittsmündung knapp oberhalb des zwischen den Gießwalzen vorhandenen Schmelzbades aufweist, mit einer Einrichtung zum Beobachten der Oberflächen der Gießwalzen und mit einer Steuer- oder Regeleinrichtung zum Beeinflussen der Gaszuführung zu den Gießwalzen in Abhängigkeit des Zustandes der Oberflächen der Gießwalzen ist dadurch gekennzeichnet, dass mehrere Gaszuführungseinrichtungen vorgesehen sind, wobei jede Gaszuführungseinrichtung einem Teil-Flächenbereich einer Gießwalze zugeordnet ist, und jeder Teil-Flächenbereich mittels der zugeordneten Gaszuführungseinrichtung entsprechend einem diesem Teil-Flächenbereich von der Steuer- oder Regeleinrichtung diesem Teil-Flächenbereich zugeordneten Beobachtungswert mit Gas beaufschlagbar ist und daß eine Einrichtung zur Beobachtung von Teil-Flächenbereichen der Oberfläche der Gießwalzen vorgesehen ist, die mit der Steuer- oder Regeleinrichtung gekoppelt ist.

Vorzugsweise weist jede Gaszuführungseinrichtung mehrere eng benachbarte Gasaustrittsmündungen auf.

Eine bevorzugte Ausführungsform ist dadurch gekennzeichnet, daß die Gaszuführungseinrichtungen an zwei oder mehrere jeweils ein unterschiedliches Gas enthaltende Gasspeicher über mit Drossel- oder Absperrorganen ausgerüstete Gasleitungen angeschlossen sind, wobei die Gasleitungen jeder Gaszuführungseinrichtung in eine der Gaszuführungseinrichtung zugeordnete Mischeinrichtung, vorzugsweise eine Mischkammer, münden, von der jeweils mindestens eine Gaszuführungsleitung zu der bzw. den Gasaustrittsmündung(en) führen, die der Gaszuführungseinrichtung zugeordnet ist(sind).

Zweckmäßig sind die Einrichtungen zum Beobachten der Oberflächen der Gießwalzen von gegen die Oberflächen der Gießwalzen gerichteten Sensoren gebildet.

Für eine besonders genaue Beobachtung der Oberflächen der Gießwalzen ist als Sensor für jede der Gießwalzen ein Profilsensor zwecks integraler Beobachtung der Oberflächen der Gießwalzen über deren Längserstreckung, vorzugsweise über deren gesamte Längserstreckung, vorgesehen.

Es ist auch möglich, die Oberflächen der Gießwalzen indirekt, u. zw. über das gegossene Band zu beobachten, wobei die Einrichtungen zum Beobachten der Oberflächen der Gießwalzen von gegen mindestens eine der Oberflächen des gegossenen Bandes gerichteten Sensoren gebildet sind.

Nach einer weiteren bevorzugten Ausführungsform sind, verteilt über die Längserstreckung der Gießwalzen, zwei oder mehrere, vorzugsweise mindestens drei, Einrichtungen zum Beobachten der Oberflächen der Gießwalzen vorgesehen, die jeweils für sich über eine Steuer- oder Regeleinrichtung mit jeweils einer Gaszuführungseinrichtung gekoppelt sind.

Vorzugsweise sind die Achsen der Gasaustrittsmündungen in einem Bereich zwischen +60° und -60°, vorzugsweise zwischen +20° und -30°, in Umfangsrichtung gegen die Oberflächen der Gießwalzen gerichtet.

Eine bevorzugte Ausführungsform ist dadurch gekennzeichnet, daß die Oberflächen der Gießwalzen eine Rauhigkeit von mehr als 4 µm, vorzugsweise mehr als 8 µm, aufweisen.

Gemäß einer weiteren bevorzugten Ausführungsform sind die Oberflächen der Gießwalzen mit Grübchen versehen, deren Tiefe zwischen 10 und 100 µm und deren Durchmesser zwischen 0,2 und 1,0 mm liegt, wobei vorteilhaft Grübchen einander berühren, vorzugsweise 5 bis 20 % der Grübchen.

Eine gute Gasbespülung ist gesichert, wenn mehr als 20 % der Grübchen einander berühren.

Die Erfindung ist nachfolgend anhand zweier in der Zeichnung schematisch dargestellter Ausführungsbeispiele näher erläutert. Fig. 1 zeigt eine Seitenansicht einer erfindungsgemäßen Vorrichtung zum Stranggießen eines dünnen Bandes gemäß einer ersten Ausführungsform. Fig 2 veranschaulicht ein Detail dieser Fig. 1 und Fig. 3 eine Draufsicht in Richtung des Pfeiles III der Fig. 1. Fig. 4 zeigt in Diagrammform die Gasbespülung einzelner Umfangszonen.

Zum Gießen eines dünnen Bandes 1, insbesondere eines Stahlbandes mit einer Dicke zwischen 1 und 10 mm, dient eine von zwei parallel zueinander und nebeneinander angeordneten Gießwalzen 2 gebildete Stranggießkokille. Die Gießwalzen 2 bilden einen Gießspalt 3, den sogenannten "Kissing-point", an dem das Band 1 aus der Stranggießkokille austritt. Oberhalb des Gießspaltes 3 ist ein Raum 4, der von einer eine Abdeckung bildenden Abdeckplatte 5 nach oben abgeschirmt ist, gebildet und der zur Aufnahme eines Schmelzbades 6 dient. Die Metallschmelze 7 wird über eine Öffnung 8 der Abdeckung, durch die ein Tauchrohr in das Schmelzbad 6 bis unter den Badspiegel 9 ragt, zugeführt. Die Gießwalzen 2 sind mit einer nicht dargestellten Innenkühlung versehen. Seitlich der Gießwalzen 2 sind Seitenplatten 10 zur Abdichtung des das Schmelzbad 6 aufnehmenden Raumes 4 vorgesehen.

An den Oberflächen 11 der Gießwalzen 2 kommt es zur Bildung einer Strangschale 12, wobei diese Strangschalen im Gießspalt 3, d.h. am Kissing-point, zu einem Band 1 vereinigt werden. Zur optimalen Bildung eines Bandes 1 mit in etwa gleichmäßiger Dicke - vorzugsweise mit leichter normgerechter Wölbung - ist es wesentlich, daß im Gießspalt 3 eine spezifische Walzkraftverteilung in Rechteckform vorliegt.

Die Abdeckplatte 5 ist derart angeordnet, daß zwischen der Abdeckplatte und den Oberflächen 11 der Gießwalzen 2 ein Spalt 13 geringer Breite vorhanden ist, der mit einer gegebenenfalls federnden Dichtlippe 14, einer Labyrinthdichtung etc., gegen die Oberflächen 11 der beiden Gießwalzen 2 außenseitig zur Vermeidung eines Lufteintritts gedichtet ist. Der gegen die Gießwalzen 2 gerichtete Rand der Abdeckplatte 5 ist jeweils an die Oberflächen 11 der Gießwalzen 2 angepaßt, so daß hier ein Spalt 13 mit etwa konstanter Breite gebildet ist. Über diesen Spalt 13 wird Inertgas zugeleitet, u.zw. über Gaszuführungsleitungen 15, die an der Abdeckplatte 5 mittels Schnellkupplungen 16 befestigt sind, wobei vorteilhaft eine Schnellkupplung 16 gleichzeitig für zwei oder mehrere Gaszuführungsleitungen 15 vorgesehen ist. Wichtig ist ein dichter und präziser Anschluß, der auch stumpf sein kann, da die Gasdrücke in den einzelnen Gaszuführungsleitungen 15 untereinander nicht gleich sein müssen. In Fortsetzung der Gaszuführungsleitungen 15 sind in der Abdeckplatte Bohrungen 17 (es könnten auch Schlitze sein) vorgesehen, die in den Spalt 13 zwischen der Abdeckplatte und der jeweiligen Gießwalze 2 über eine Gasaustrittsmündung 18 münden. Diese Bohrungen 17 können auch am unteren Ende des Spaltes 13 im bereits horizontalen Randbereich der Abdeckplatte 5 münden. Die Durchmesser bzw. Spaltbreiten der Gasaustrittsmündungen 18 sind kleiner als 5 mm, vorzugsweise kleiner als 3 mm.

Die Oberflächen 11 der Gießwalzen 2 werden in Abhängigkeit ihres Zustandes mit Inertgas bespült, aus welchem Grund die Oberflächen 11 der Gießwalzen 2 mittels einer Einrichtung 19 zum Beobachten derselben versehen sind. Gemäß dem dargestellten Ausführungsbeispiel ist ein Profilsensor 19 gegen jeweils eine Oberfläche 11 einer Gießwalze 2 gerichtet, mit dem integral über die Längserstreckung jeder Gießwalze 2 ein Temperaturprofil gemessen wird. Der Profilsensor 19 ist mit einer Rechen- und Regeleinheit 20 gekoppelt, u.zw. derart, daß nebeneinander angeordneten und über die Längserstreckung der Gießwalzen 2 verteilten Teil-Flächenbereichen a, b, c, ....., d.h. einzelnen benachbarten Umfangszonen a, b, c, ....., jeweils Temperaturwerte bzw. Temperaturmittelwerte zugeordnet werden können.

Anstelle des Profilsensors 19 könnte auch ein Strahlungssensor zum Ermitteln von Glattstellen an den Oberflächen 11 der Gießwalzen 2 vorgesehen sein.

Um einzelne nebeneinander liegende Umfangszonen a, b, c .... jeder Gießwalze 2 jeweils für sich und unabhängig voneinander mittels Inertgas beeinflussen zu können, ist gemäß dem dargestellten Ausführungsbeispiel eine Vielzahl von Gaszuführungseinrichtungen 21 vorgesehen, wobei jeweils eine Gaszuführungseinrichtung 21 einer Umfangszone a, b, c, ....... einer Gießwalze 2 zugeordnet ist.

Für die Gasbespülung sind Druckgasspeicher 22 für unterschiedliche Gase vorgesehen; gemäß dem dargestellten Ausführungsbeispiel z.B. drei Druckgasspeicher 22, wobei jeder der Druckgasspeicher 22 mit einem bestimmten Gas gefüllt ist, z.B. einer mit Stickstoff, einer mit Argon und einer mit Helium. Von jedem dieser Druckgasspeicher 22 führen Gasleitungen 24 zu einer jeder der Umfangszonen a, b, c, ..... zugeordneten Mischkammer 23, wobei mittels in den Gasleitungen 24 eingebauter Drossel- und Absperrorgane 25 in jeder der Mischkammern 23 eine spezifische Gaszusammensetzung, gebildet aus einem oder mehreren der in den Druckgasspeichern 22 enthaltenen Gase, eingestellt werden kann. Diese Drossel- und Absperrorgane 25 sind mit dem Regler 20 gekoppelt und werden von diesem angesteuert, so daß für jede Mischkammer 23 und damit für jede der Umfangszonen a, b, c, ..... eine spezielle Gaszusammensetzung, entsprechend dem über die Längserstreckung jeder Gießwalze 2 vorhandenen Temperaturprofil, eingestellt werden kann. Die Ansteuer-Sollwerte ermittelt der Regler 20 aufgrund der vom jeweiligen Sensor 19 erfaßten Temperaturprofile.

Von jeder der Mischkammern 23 führt eine Gaszuführungsleitung 15 zu einer am Rand der Abdeckplatte 5 vorgesehenen Gasaustrittsmündung 18, wodurch die Oberflächen 11 der Gießwalzen 2 jeweils umfangszonenweise mit voneinander unterschiedlichen Gaszusammensetzungen, also mit - in Längsrichtung der Gießwalzen 2 gesehen - örtlich unterschiedlichen Gasmischungen beaufschlagbar sind. Es können auch mehrere nebeneinander angeordnete Gasaustrittsmündungen 18 (z.B. in Form von Bohrungen) zu einer Gruppe zusammengefaßt sein und von nur einer Gaszuführungsleitung 15 versorgt werden, wodurch breitere Umfangszonen a, b, c, ..... gebildet werden, also größere Flächenbereiche der Oberflächen 11 mit jeweils einer Gasmischung versorgt werden. Somit ergibt sich, daß eine Gaszuführungseinrichtung zur Gas-Versorgung einer Umfangszone a, b, c, ..... von Gasleitungen 24 (Anzahl entsprechend der Anzahl der Druckgasspeicher 22) Drossel- und Absperrorganen 25, einer Mischkammer 23, einer Gaszuführungsleitung 15 und mindestens einer Gasaustrittsmündung 18 gebildet ist.

Die Zuströmung des Gases sollte mit Auftreffdrücken von mindestens 1,05 bar, vorzugsweise mehr als 1,5 bar bis hin zu 2 bar, erfolgen, wobei die Achsen der Gasaustrittsmündungen 18 im wesentlichen normal zur Gießwalzenoberfläche stehen können, aber in oder gegen die Bewegungsrichtung der Walzenoberfläche geneigt sind, u.zw. im Bereich ± 60°. Die Wahl der Breiten der Umfangszonen a, b, c, ..... richtet sich nach der eventuell vorhandenen Störanfälligkeit des Gießverfahrens, die wiederum weitgehend durch die Verfahrensparameter bestimmt wird.

Gemäß einer anderen Ausführungsform der Erfindung werden nicht die Oberflächen 11 der Gießwalzen 2 direkt beobachtet, sondern es wird durch eine direkte Beobachtung einer der Oberflächen 26 oder beider Oberflächen 26 des Bandes 1 auf den Zustand der Oberflächen 11 der Gießwalzen 2 geschlossen. Daher sind bei dieser Ausführungsform die Sensoren 19 gegen die Oberflächen 26 des Bandes 1 gerichtet, u.zw. möglichst unmittelbar nach Austritt des Bandes 1 aus dem Gießspalt 3, wie dies in Fig. 1 mit strichpunktierten Linien veranschaulicht ist.

Die Erfindung beschränkt sich nicht auf die in der Zeichnung dargestellten Ausführungsbeispiele, sondern kann in verschiedener Hinsicht modifiziert werden. Beispielsweise ist es möglich, die der Erfindung zugrunde liegende Aufgabe auch dadurch zu lösen, daß nicht die örtlich auftretende Temperatur an den Gießwalzenoberflächen 11 gemessen wird, sondern daß die örtliche Oberflächenrauhigkeit der Gießwalzen 2 beobachtet wird. Auch kann man Rückschlüsse durch Beobachten der Oberflächenreflexions-Eigenschaften der Gießwalzen 2 bzw. des Bandes 1 mittels Bilderkennungssystemen ziehen, oder es können örtlich unterschiedliche Verfärbungen der Oberflächen der Gießwalzen 2 beobachtet werden und für die Wahl der gegen die Umfangszonen zu spülenden Gaszusammensetzung herangezogen werden.

Eine Beeinflussung der Oberflächen 11 der Gießwalzen 2 kann auch dadurch geschehen, daß anstelle der örtlichen Veränderung der Gaszusammensetzung auch zusätzlich hierzu örtlich unterschiedliche Gasmengen und/oder örtlich unterschiedliche Gasdrücke eingestellt werden.

Fig. 4 gibt in Diagrammform schematisch die unterschiedliche Beaufschlagung von Umfangszonen a, b, c, ..... mit unterschiedlichen Gaszusammensetzungen A, B, C, ..... wieder. Auf der Abszisse des Diagrammes sind die einzelnen nebeneinander liegenden Umfangszonen a, b, c, ..... aufgetragen. Sie entsprechen in ihrer Summe der Länge einer Gießwalze 11. In Ordinatenrichtung sind die den einzelnen Umfangszonen a, b, c, ..... zugeordneten Temperaturwerte aufgetragen und es ergibt sich bei einer sehr feinen Messung ein Temperaturprofil entsprechend der Linie 27. Weiters sind in Ordinatenrichtung noch Gasmengenwerte aufgetragen, mit denen die einzelnen Umfangszonen a, b, c, ..... je Zeiteinheit bespült werden. Die Angaben A, B, C, ..... beziehen sich auf unterschiedliche Gaszusammensetzungen, wie sie durch Mischen der in den Druckgasspeichern 22 enthaltenen unterschiedlichen Gase gebildet werden können. Es ist zu erkennen, daß jedem Temperaturmittelwert einer Umfangszone a, b, c, ..... (die Mittelwerte sind durch strichlierte Linien veranschaulicht) eine bestimmte Gaszusammensetzung und eine bestimmte Gasmenge zur Beaufschlagung der Umfangszonen a, b, c, ..... zugeordnet wird.

Die Erfindung beruht auf der Idee, daß eine örtlich lokale Beeinflussung einer Teiloberfläche der Gesamtoberfläche 11 einer Gießwalze 2 durch örtlich unterschiedlich zugeführte Gasgemische bzw. Gasmengen möglich ist, u.zw. durch Zuführung dieser Gasgemische knapp oberhalb des Schmelzbadspiegels 9. Es hat sich anhand von Versuchen herausgestellt, daß verschiedene Gasgemische, die zu unterschiedlichen Erstarrungsraten führen, auch in nahe beieinander liegenden Bereichen, d.h. auch in unmittelbar nebeneinander liegenden Bereichen des Schmelzbadspiegels 9 eingebracht werden können und trotzdem eine unterschiedliche Beeinflussung von nebeneinander liegenden Oberflächenzonen bzw. Umfangszonen a, b, c, ..... der Gießwalzen 2 möglich ist, wodurch eine Verungleichmäßigung der Oberflächen 11 der Gießwalzen 2 hintangehalten werden kann.

Hierdurch ist eine Reparatur bzw. Erneuerung der Oberflächen 11 der Gießwalzen 2 erst nach erheblich längeren Gußsequenzen bzw. wesentlich höheren Produkttonnagen als bisher erforderlich.

Es hat sich anhand eines Versuches gezeigt, daß mit der Verwendung von 100 % Argon die Erstarrungsgeschwindigkeit um bis zu 30 % geringer gehalten werden kann als mit 100 % Helium. So wurde festgestellt, daß Zonen an den Oberflächen 11 der Gießwalzen 2 mit einer rotbräunlichen Verfärbung bzw. Fleckigkeit durch verstärktes Zuführen von Helium, das die Erstarrungsrate lokal stark erhöht, wiederum entfernt werden können; es kommt zu einem Abschwächen und Verschwinden der Rot-Braun-Färbung. Weiters wurde festgestellt, daß in Bereichen von Glanzfleckigkeit durch verstärktes Zuführen von Argon die Erstarrungsrate reduziert werden kann, so daß die Glanzfleckigkeit wiederum verschwindet. Generell werden durch das erfindungsgemäße Verfahren über die Längserstreckung der Gießwalzen 2 variierende Gießwalzenoberflächenzustände hintangehalten, und die Streubreite der Oberflächenbeschaffenheits-Unterschiede während bzw. zufolge des Gießvorganges wächst nicht an, sondern es wird bei Auftreten lokaler Veränderungen der Oberflächen durch Änderung des örtlich angewendeten Gasgemisches der Wärmeübergang derart beeinflußt, daß sich diese Veränderungen der Oberfläche nicht verstärken, sondern wieder abklingen. Unter Oberflächenbeschaffenheit ist. bzw. sind beispielsweise die Rauhigkeit, optische Reflexionseigenschaften, Verfärbungen, Fleckigkeit, Präsenz von Riefen oder Grübchen etc. zu verstehen.

Erfindungsgemäß wird zum einen die Erstarrungsstruktur, insbesondere die mittige globulitisch-dentrische Erstarrungsstruktur, des erzeugten Bandes 1 gleichmäßiger über die gesamte Breite und zum anderen das Rekonditionieren (Vergleichmäßigen der Oberflächen 11 der Gießwalzen 2) immer erst nach einer größeren Anzahl von Güssen erforderlich. Somit wird nicht nur die Standzeit der Oberflächenschicht, sondern insbesondere auch die Standzeit der gesamten Gießwalzen 2 deutlich erhöht.

## Patentansprüche

1. Verfahren zum Stranggießen eines dünnen Bandes (1), insbesondere eines Stahlbandes, vorzugsweise mit einer Dicke geringer als 10 mm, im Zweiwalzenverfahren, wobei Metallschmelze (7) in einen von zwei Gießwalzen (2) in der Dicke des zu gießenden Bandes (1) gebildeten Gießspalt (3) unter Bildung eines Schmelzbades (6) gegossen wird und die Oberflächen (11) der Gießwalzen (2) oberhalb des Schmelzbades (6) mit einem Inertgas oder Inertgasgemisch bespült werden, **dadurch gekennzeichnet, daß** die Gasbespülung der Oberflächen (11) der Gießwalzen (2) über die Längserstreckung der Gießwalzen (2) örtlich unterschiedlich durchgeführt wird, daß die Oberflächen (11) der Gießwalzen (2) über ihre Längserstreckung hinsichtlich örtlich unterschiedlicher Zustände beobachtet werden und daß die Gasbespülung der Oberflächen (11) der Gießwalzen (2) in Abhängigkeit der Beobachtung durchgeführt wird.

2. Verfahren nach Anspruch 1, **dadurch gekennzeichnet, daß** die örtlich unterschiedliche Gasbespülung mit örtlich unterschiedlichen Gaszusammensetzungen durchgeführt wird.

3. Verfahren nach einem der Ansprüche 1 oder 2, **dadurch gekennzeichnet, daß** die örtlich unterschiedliche Gasbespülung mit örtlich unterschiedlichen Gasmengen durchgeführt wird.

4. Verfahren nach einem oder mehreren der Ansprüche 1 bis 3, **dadurch gekennzeichnet, daß** die örtlich unterschiedliche Gasbespülung mit örtlich unterschiedlichen Gasdrücken durchgeführt wird.

5. Verfahren nach einem oder mehreren der Ansprüche 1 bis 4, **dadurch gekennzeichnet, daß** örtlich unterschiedliche Zustände der Oberflächenrauhigkeit der Gießwalzen (2) beobachtet werden.

6. Verfahren nach einem oder mehreren der Ansprüche 1 bis 5, **dadurch gekennzeichnet, daß** örtlich unterschiedliche Zustände der Oberflächenreflexionseigenschaften der Gießwalzen (2) beobachtet werden.

7. Verfahren nach einem oder mehreren der Ansprüche 1 bis 6, **dadurch gekennzeichnet, daß** örtlich unterschiedliche Verfärbungen der Oberflächen (11) der Gießwalzen (2) beobachtet werden.

8. Verfahren nach einem oder mehreren der Ansprüche 1 bis 7, **dadurch gekennzeichnet, daß** die Oberflächen (11) der Gießwalzen (2) in Richtung ihrer Längserstreckung in hintereinander angeordnete Zonen (a, b, c,.....) eingeteilt werden, und daß jede Zone (a, b, c,.....) hinsichtlich des Zustandes der Oberflächen (11) beobachtet wird, und daß die örtlich unterschiedliche Gasbespülung zonenweise, d. h. mit innerhalb jeder Zone (a, b, c,.....) einheitlicher und gleichmäßiger Gasbespülung durchgeführt wird.

9. Verfahren nach Anspruch 8, **dadurch gekennzeichnet, daß** mindestens drei nebeneinander liegende Zonen (a, b, c,.....) gebildet werden.

10. Verfahren nach Anspruch 8, **dadurch gekennzeichnet, daß** bis zu 40 nebeneinander liegende Zonen (a, b, c,.....) gebildet werden.

11. Verfahren nach einem oder mehreren der Ansprüche 1 bis 10, **dadurch gekennzeichnet, daß** die Beobachtung der Oberflächen (11) der Gießwalzen (2) durch Empfangen von von den Oberflächen (11) ausgehenden und/oder reflektierten elektromagnetischen Wellen, insbesondere im Bereich des sichtbaren Lichtes und/oder im Bereich von Wärmestrahlung, durchgeführt wird.

12. Verfahren nach einem oder mehreren der Ansprüche 1 bis 11, **dadurch gekennzeichnet, daß** die Beobachtung der Oberflächen (11) der Gießwalzen (2) indirekt durch Beobachtung des gegossenen Bandes (1) über dessen Breite nach Austritt des Bandes (1) aus dem Gießspalt (3) erfolgt.

13. Verfahren nach Anspruch 12, **dadurch gekennzeichnet, daß** mindestens eine Oberfläche (26) des Bandes (1) unmittelbar nach Austritt des Bandes (1) aus dem Gießspalt (3) über seine Breite beobachtet wird, wobei von der Oberfläche (26) des Bandes (1) ausgehende und/oder reflektierte elektromagnetische Wellen, insbesondere im Bereich des sichtbaren Lichtes und/oder im Bereich von Wärmestrahlung, empfangen werden.

14. Verfahren nach einem oder mehreren der Ansprüche 1 bis 13, **dadurch gekennzeichnet, daß** die Gasbespülung mit einem Druck an den Gasaustrittsmündungen (18) von mindestens 1,05 bis maximal 2 bar, vorzugsweise mindestens 1,5 bar, durchgeführt wird.

15. Verfahren nach einem oder mehreren der Ansprüche 1 bis 14, **dadurch gekennzeichnet, daß** die Gasbespülung mit einer Austrittsgeschwindigkeit des Gases an den Gasaustrittsmündungen (18) von mindestens 0,2 m/sec, vorzugsweise von mindestens 1,5 m/sec, durchgeführt wird.

16. Vorrichtung zum Stranggiessen eines dünnen Bandes (1) unter Anwendung des Verfahrens nach einem oder mehreren der Ansprüche 1 bis 16, mit einer von zwei Gießwalzen (2), die einen Gießspalt (3) begrenzen, gebildeten Stranggießkokille, wobei die Breite des Gießspaltes (3) der Dicke des zu gießenden Bandes (1) entspricht und zwischen den Gießwalzen (2) oberhalb des Gießspaltes (3) eine Schmelzbadaufnahme (4) gebildet ist, die von einer Abdeckung (5) bedeckt ist, mit einer ein inertes Gas zu den Gießwalzen (2) führenden Gaszuführungseinrichtung (21), die mindestens eine Gasaustrittsmündung (18) knapp oberhalb des zwischen den Gießwalzen (2) vorhandenen Schmelzbades (6) aufweist, und mit einer Steuer-oder Regeleinrichtung (20) zum Beeinflussen der Gaszuführung zu den Gießwalzen (2), **dadurch gekennzeichnet, dass** mehrere Gaszuführungseinrichtungen (21) vorgesehen sind, wobei jede Gaszuführungseinrichtung (21) einem Teil-Flächenbereich (a, b, c,.....) einer Gießwalze (2) zugeordnet ist, und jeder Teil-Flächenbereich (a, b, c,.....) mittels der zugeordneten Gaszuführungseinrichtung (21) entsprechend einem diesem Teil-Flächenbereich (a, b, c,.....) von der Steuer- oder Regeleinrichtung (20) diesem Teil-Flächenbereich (a, b, c,.....) zugeordneten Wert mit Gas beaufschlagbar ist und eine Einrichtung (19) zum Beobachten von Teil-Flächenbereichen (a, b, c,.....) der Oberflächen (11) der Gießwalzen (2) vorgesehen ist, die mit der Steuer-oder Regeleinrichtung (19) gekoppelt ist.

17. Vorrichtung nach Anspruch 16, **dadurch gekennzeichnet, daß** jede Gaszuführungseinrichtung (21) mehrere eng benachbarte Gasaustrittsmündungen (18) aufweist.

18. Vorrichtung nach Anspruch 16 oder 17, **dadurch gekennzeichnet, dass** die Gaszuführungseinrichtungen (21) an zwei oder mehrere jeweils ein unterschiedliches Gas enthaltende Gasspeicher (22) über mit Drossel-oder Absperrorganen (25) ausgerüstete Gasleitungen (24) angeschlossen sind, wobei die Gasleitungen (24) jeder Gaszuführungseinrichtung (21) in eine der Gaszuführungseinrichtung (21) zugeordnete Mischeinrichtung (23), vorzugsweise eine Mischkammer (23), münden, von der jeweils mindestens eine Gaszuführungsleitung zu der bzw. den Gasaustrittsmündung (en) (18) führen, die der Gaszuführungseinrichtung (21) zugeordnet ist (sind).

19. Vorrichtung nach einem oder mehreren der Ansprüche 16 bis 18, **dadurch gekennzeichnet, daß** die Einrichtungen zum Beobachten der Oberflächen (11) der Gießwalzen (2) von gegen die Oberflächen (11) der Gießwalzen (2) gerichteten Sensoren (19) gebildet sind.

20. Vorrichtung nach Anspruch 19, **dadurch gekennzeichnet, daß** als Sensoren für jede der Gießwalzen (2) ein Profilsensor (19) zwecks integraler Beobachtung der Oberflächen (11) der Gießwalzen (2) über deren Längserstreckung, vorzugsweise über deren gesamte Längserstreckung, vorgesehen ist.

21. Vorrichtung nach einem oder mehreren der Ansprüche 16 bis 20, **dadurch gekennzeichnet, daß** die Einrichtungen zum Beobachten der Oberflächen (11) der Gießwalzen (2) von gegen mindestens eine der Oberflächen (26) des gegossenen Bandes (1) gerichteten Sensoren (19) gebildet sind.

22. Vorrichtung nach einem oder mehreren der Ansprüche 16 bis 21, **dadurch gekennzeichnet, daß**, verteilt über die Längserstreckung der Gießwalzen (2), zwei oder mehrere, vorzugsweise mindestens drei, Einrichtungen (19) zum Beobachten der Oberflächen (11) der Gießwalzen (2) vorgesehen sind, die jeweils für sich über eine Steuer oder Regeleinrichtung (20) mit jeweils einer Gaszuführungseinrichtung (21) gekoppelt sind.

23. Vorrichtung nach einem oder mehreren der Ansprüche 16 bis 22, **dadurch gekennzeichnet, daß** die Achsen der Gasaustrittsmündungen (18) mit einem Winkel α in einem Bereich zwischen +60 und -60°, vorzugsweise zwischen +20 und -30°, in Umfangsrichtung gegen die Oberflächen (11) der Giesswalzen (2) gerichtet sind.

24. Vorrichtung nach einem oder mehreren der Ansprüche 16 bis 23, **dadurch gekennzeichnet, daß** die Oberflächen (11) der Gießwalzen (2) eine Rauhigkeit von mehr als 4 µm, vorzugsweise mehr als 8 µm, aufweisen.

25. Vorrichtung nach einem oder mehreren der Ansprüche 16 bis 24, **dadurch gekennzeichnet, daß** die Oberflächen (11) der Gießwalzen (2) mit Grübchen versehen sind, deren Tiefe zwischen 10 und 100 µm und deren Durchmesser zwischen 0,2 und 1,0 mm liegt.

26. Vorrichtung nach Anspruch 25, **dadurch gekennzeichnet, daß** Grübchen einander berühren, vorzugsweise 5 bis 20 % der Grübchen.

27. Vorrichtung nach Anspruch 26, **dadurch gekennzeichnet, dass** mehr als 20 % der Grübchen einander berühren.

## Claims

1. Process for continuously casting a thin strip (1), in particular a steel strip, preferably having a thickness of less than 10 mm, in a two-roll process, wherein metal melt (7) is cast into a casting gap (3) formed by two casting rolls (2) in the thickness of the strip (1) to be cast while forming a melt bath (6) and the surfaces (11) of the casting rolls (2) above the melt bath (6) are swept with an inert gas or an inert gas mixture, **characterized in that** gas sweeping of the surfaces (11) of the casting rolls (2) is carried out over the longitudinal extent of the casting rolls (2) in a locally different manner, **in that** the surfaces (11) of the casting rolls (2) are observed over their longitudinal extent with respect to locally different conditions and **in that** gas sweeping of the surfaces (11) of the casting rolls (2) is carried out as a function of what has been observed.

2. Process according to Claim 1, **characterized in that** locally different gas sweeping is carried out with locally different gas compositions.

3. Process according to either of Claims 1 or 2, **characterized in that** locally different gas sweeping is carried out with locally different gas amounts.

4. Process according to one or more of Claims 1 to 3, **characterized in that** locally different gas sweeping is carried out with locally different gas pressures.

5. Process according to one or more of Claims 1 to 4, **characterized in that** locally different surface roughness conditions of the casting rolls (2) are observed.

6. Process according to one or more of Claims 1 to 5, **characterized in that** locally different surface reflection property conditions of the casting rolls (2) are observed.

7. Process according to one or more of Claims 1 to 6, **characterized in that** locally different discolorations of the surfaces (11) of the casting rolls (2) are observed.

8. Process according to one or more of Claims 1 to 7, **characterized in that** the surfaces (11) of the casting rolls (2) in the direction of their longitudinal extent are divided into consecutively arranged zones (a, b, c, ...) and **in that** each zone (a, b, c, ...) is observed with respect to the condition of the surfaces (11), and **in that** locally different gas sweeping is effected in zones, i.e. by gas sweeping that is uniform and constant within each zone (a, b, c, ...).

9. Process according to Claim 8, **characterized in that** at least three adjacently located zones (a, b, c, ...) are formed.

10. Process according to Claim 8, **characterized in that** up to 40 adjacently located zones (a, b, c, ...) are formed.

11. Process according to one or more of Claims 1 to 10, **characterized in that** the observation of the surfaces (11) of the casting rolls (2) is carried out by receiving electromagnetic waves emitted and/or reflected from the surfaces (11), in particular in the range of visible light and/or in the range of heat radiation.

12. Process according to one or more of Claims 1 to 11, **characterized in that** the observation of the surfaces (11) of the casting rolls (2) is effected indirectly by observing the cast strip (1) over its width after the emergence of the strip (1) from the casting gap (3).

13. Process according to Claim 12, **characterized in that** at least one surface (26) of the strip (1) is observed over its width immediately after the emergence of the strip (1) from the casting gap (3), wherein electromagnetic waves emitted and/or reflected from the surface (26) of the strip (1), in particular in the range of visible light and/or in the range of heat radiation, are received.

14. Process according to one or more of Claims 1 to 13, **characterized in that** gas sweeping is carried out at a pressure on the gas outlet openings (18) of at least 1.05 to a maximum of 2 bar and, preferably, at least 1.5 bar.

15. Process according to one or more of Claims 1 to 14, **characterized in that** gas sweeping is carried out at a gas outlet speed on the gas outlet openings (18) of at least 0.2 m/s and, preferably, at least 1.5 m/s.

16. Arrangement for continuously casting a thin strip (1) by applying the process according to one or more of claims 1 to 15, comprising a continuous casting mould formed by two casting rolls (2) defining a casting gap (3), wherein the width of the casting gap (3) corresponds to the thickness of the strip (1) to be cast and a melt bath receptacle (4) covered by a lid (5) is formed between the casting rolls (2) above the casting gap (3), a gas feeding device (21) feeding an inert gas to the casting rolls (2) and having at least one gas outlet opening (18) just above the melt bath (6) present between the casting rolls (2), and a control unit (20) for influencing the gas feed to the casting rolls (2), **characterized in that** several gas feeding devices (21) are provided, wherein each gas feeding device (21) is associated with a partial surface area (a, b, c, ...) of a casting roll (2) and each partial surface area (a, b, c, ...) is feedable with gas by means of the associated gas feeding device (21) as a function of a value allocated to said partial surface area (a, b, c, ...) by the control unit (20), and a device (19) for observing partial surface areas (a, b, c, ...) of the surfaces (11) of the casting rolls (2) is provided, which is coupled with the control unit (20).

17. Arrangement according to Claim 16, **characterized in that** each gas feeding device (21) comprises several closely adjacent gas outlet openings (18).

18. Arrangement according to Claim 16 or 17, **characterized in that** the gas feeding devices (21) are connected to two or more gas reservoirs (22) each containing a different gas via gas ducts (24) equipped with throttle or shut-off members (25), wherein the gas ducts (24) of each gas feeding device (21) open into a mixing device (23), preferably a mixing chamber (23), associated with the gas feeding device (21) and from which at least one gas feeding duct in each case leads to the gas outlet opening(s) (18) associated with the gas feeding device (21).

19. Arrangement according to one or more of Claims 16 to 18, **characterized in that** the devices for observing the surfaces (11) of the casting rolls (2) are formed by sensors (19) directed towards the surfaces (11) of the casting rolls (2).

20. Arrangement according to Claim 19, **characterized in that** a profile sensor (19) is provided as the sensors for each of the casting rolls (2) for the purpose of an integral observation of the surfaces (11) of the casting rolls (2) over their longitudinal extent, preferably over their total longitudinal extent.

21. Arrangement according to one or more of Claims 16 to 20, **characterized in that** the devices for observing the surfaces (11) of the casting rolls (2) are formed by sensors (19) directed towards at least one of the surfaces (26) of the cast strip (1).

22. Arrangement according to one or more of Claims 16 to 21, **characterized in that** two or more, preferably at least three, devices (19) for observing the surfaces (11) of the casting rolls (2) are distributed over the longitudinal extent of the casting rolls (2), each of said devices being separately coupled with a respective gas feeding device (21) via a control unit (20).

23. Arrangement according to one or more of Claims 16 to 22, **characterized in that** the axes of the gas outlet openings (18) are oriented in the circumferential direction towards the surfaces (11) of the casting rolls (2) at an angle α with a range of between +60° and -60° and, preferably, between +20° and -30°.

24. Arrangement according to one or more of Claims 16 to 23, **characterized in that** the surfaces (11) of the casting rolls (2) have a roughness of more than 4 µm and, preferably, more than 8 µm.

25. Arrangement according to one or more of Claims 16 to 24, **characterized in that** the surfaces (11) of the casting rolls (2) are provided with dimples whose depths are between 10 and 100 µm and whose diameters are between 0.2 and 1.0 mm.

26. Arrangement according to Claim 25, **characterized in that** dimples contact one another, preferably 5 to 20% of the dimples.

27. Arrangement according to Claim 26, **characterized in that** more than 20% of the dimples contact one another.

## Revendications

1. Procédé pour la coulée continue d'une bande mince (1), en particulier d'une bande d'acier, de préférence avec une épaisseur inférieure à 10 mm, par le procédé à deux cylindres, dans lequel un métal en fusion (7) est coulé dans une fente de coulée (3) formée par deux cylindres de coulée (2) à l'épaisseur de la bande à couler (1) en constituant un bain de fusion (6) et les surfaces (11) des cylindres de coulée (2) sont balayées au-dessus du bain de fusion (6) avec un gaz inerte ou un mélange de gaz inertes, **caractérisé en ce que** l'on effectue le balayage au gaz des surfaces (11) des cylindres de coulée (2) d'une façon différente localement sur la longueur des cylindres de coulée (2), **en ce que** l'on observe les surfaces (11) des cylindres de coulée (2) sur leur longueur en ce qui concerne des états localement différents et **en ce que** l'on effectue le balayage au gaz des surfaces (11) des cylindres de coulée (2) en fonction de l'observation.

2. Procédé suivant la revendication 1, **caractérisé en ce que** l'on effectue le balayage au gaz localement différent avec des compositions de gaz localement différentes.

3. Procédé suivant l'une ou l'autre des revendications 1 ou 2, **caractérisé en ce que** l'on effectue le balayage au gaz localement différent avec des débits de gaz localement différents.

4. Procédé suivant une ou plusieurs des revendications 1 à 3, **caractérisé en ce que** l'on effectue le balayage au gaz localement différent avec des pressions de gaz localement différentes.

5. Procédé suivant une ou plusieurs des revendications 1 à 4, **caractérisé en ce que** l'on observe des états localement différents de la rugosité de la surface des cylindres de coulée (2).

6. Procédé suivant une ou plusieurs des revendications 1 à 5, **caractérisé en ce que** l'on observe des états localement différents des propriétés de réflexion de la surface des cylindres de coulée (2).

7. Procédé suivant une ou plusieurs des revendications 1 à 6, **caractérisé en ce que** l'on observe des colorations localement différentes des surfaces (11) des cylindres de coulée (2).

8. Procédé suivant une ou plusieurs des revendications 1 à 7, **caractérisé en ce que** l'on divise les surfaces (11) des cylindres de coulée (2) en zones (a, b, c, ...) disposées les unes derrière les autres dans la direction de leur longueur, **en ce que** l'on observe chaque zone (a, b, c, ...) quant à l'état des surfaces (11) et **en ce que** l'on effectue le balayage au gaz localement différent par zones, c'est-à-dire avec un balayage au gaz unique et uniforme à l'intérieur de chaque zone (a, b, c, ...).

9. Procédé suivant la revendication 8, **caractérisé en ce que** l'on forme au moins trois zones juxtaposées (a, b, c, ...).

10. Procédé suivant la revendication 8, **caractérisé en ce que** l'on forme jusqu'à 40 zones juxtaposées (a, b, c, ...).

11. Procédé suivant une ou plusieurs des revendications 1 à 10, **caractérisé en ce que** l'observation des surfaces (11) des cylindres de coulée (2) est effectuée par la réception d'ondes électromagnétiques émises et/ou réfléchies par les surfaces (11), en particulier dans le domaine de la lumière visible et/ou dans le domaine du rayonnement thermique.

12. Procédé suivant une ou plusieurs des revendications 1 à 11, **caractérisé en ce que** l'observation des surfaces (11) des cylindres de coulée (2) est effectuée indirectement en observant la bande coulée (1) sur sa largeur après la sortie de la bande (1) hors de la fente de coulée (3).

13. Procédé suivant la revendication 12, **caractérisé en ce que** l'on observe au moins une surface (26) de la bande (1) sur sa largeur immédiatement après la sortie de la bande (1) hors de la fente de coulée (3), dans lequel on reçoit des ondes électromagnétiques émises et/ou réfléchies par la surface (26) de la bande (1), en particulier dans le domaine de la lumière visible et/ou dans le domaine du rayonnement thermique.

14. Procédé suivant une ou plusieurs des revendications 1 à 13, **caractérisé en ce que** l'on effectue le balayage au gaz avec une pression, aux embouchures de sortie du gaz (18), d'au moins 1,05 à 2 bar maximum, de préférence d'au moins 1,5 bar.

15. Procédé suivant une ou plusieurs des revendications 1 à 14, **caractérisé en ce que** l'on effectue le balayage au gaz avec une vitesse de sortie du gaz aux embouchures de sortie du gaz (18) d'au moins 0,2 m/s, de préférence d'au moins 1,5 m/s.

16. Dispositif pour la coulée continue d'une bande mince (1) faisant application du procédé suivant une ou plusieurs des revendications 1 à 16, avec une lingotière de coulée continue formée de deux cylindres de coulée (2), qui limitent une fente de coulée (3), dans lequel la largeur de la fente de coulée (3) correspond à l'épaisseur de la bande à couler (1) et dans lequel une cuvette (4), qui est recouverte d'un couvercle (5), pour le bain de fusion est formée entre les cylindres de coulée (2) au-dessus de la fente de coulée (3), avec un dispositif d'arrivée de gaz (21) amenant un gaz inerte sur les cylindres de coulée (2), qui présente au moins une embouchure de sortie de gaz (18) juste au-dessus du bain de fusion (6) présent entre les cylindres de coulée (2), et avec un dispositif de commande ou de régulation (20) pour influencer l'arrivée de gaz vers les cylindres de coulée (2), **caractérisé en ce qu'**il est prévu plusieurs dispositifs d'arrivée de gaz (21), chaque dispositif d'arrivée de gaz (21) étant associé à une zone de surface partielle (a, b, c, ...) d'un cylindre de coulée (2), et **en ce que** chaque zone de surface partielle (a, b, c, ...) peut être exposée au gaz au moyen du dispositif d'arrivée de gaz associé (21) en fonction d'une valeur associée à cette zone de surface partielle (a, b, c, ...) par le dispositif de commande ou de régulation (20) associé à cette zone de surface partielle (a, b, c, ...), et **en ce qu'**il est prévu un dispositif (19) pour observer des zones de surface partielles (a, b, c, ...) des surfaces (11) des cylindres de coulée (2), qui est couplé avec le dispositif de commande ou de régulation (19).

17. Dispositif suivant la revendication 16, **caractérisé en ce que** chaque dispositif d'arrivée de gaz (21) présente plusieurs embouchures de sortie de gaz (18) étroitement voisines.

18. Dispositif suivant la revendication 16 ou 17, **caractérisé en ce que** les dispositifs d'arrivée de gaz (21) sont raccordés à deux ou plusieurs réservoirs de gaz (22), contenant chacun un gaz différent, par des conduites de gaz (24) équipées d'organes d'étranglement ou d'arrêt (25), les conduites de gaz (24) de chaque dispositif d'arrivée de gaz (21) débouchant dans un dispositif de mélange (23), de préférence une chambre de mélange (23), associé au dispositif d'arrivée de gaz (21), d'où au moins une conduite d'arrivée de gaz conduit chaque fois à la (aux) embouchure(s) de sortie de gaz (18), qui est (sont) associée(s) au dispositif d'arrivée de gaz (21).

19. Dispositif suivant une ou plusieurs des revendications 16 à 18, **caractérisé en ce que** les dispositifs pour observer les surfaces (11) des cylindres de coulée (2) sont formés par des capteurs (19) dirigés vers les surfaces (11) des cylindres de coulée (2).

20. Dispositif suivant la revendication 19, **caractérisé en ce qu'**il est prévu comme capteurs pour chacun des cylindres de coulée (2) un détecteur de profil (19) destiné à observer intégralement les surfaces (11) des cylindres de coulée (2) sur leur longueur, de préférence sur toute leur longueur.

21. Dispositif suivant une ou plusieurs des revendications 16 à 20, **caractérisé en ce que** les dispositifs pour observer les surfaces (11) des cylindres de coulée (2) sont formés par des capteurs (19) dirigés vers au moins une des surfaces (26) de la bande coulée (1).

22. Dispositif suivant une ou plusieurs des revendications 16 à 21, **caractérisé en ce qu'**il est prévu, répartis sur la longueur des cylindres de coulée (2), deux ou plusieurs, de préférence au moins trois, dispositifs (19) pour observer les surfaces (11) des cylindres de coulée (2), qui sont couplés individuellement à un dispositif respectif d'arrivée de gaz (21) par l'intermédiaire d'un dispositif de commande ou de régulation (20).

23. Dispositif suivant une ou plusieurs des revendications 16 à 22, **caractérisé en ce que** les axes des embouchures de sortie de gaz (18) sont orientés avec un angle α dans une plage comprise entre +60° et -60°, de préférence entre +20° et -30°, en direction tangentielle vers les surfaces (11) des cylindres de coulée (2).

24. Dispositif suivant une ou plusieurs des revendications 16 à 23, **caractérisé en ce que** les surfaces (11) des cylindres de coulée (2) présentent une rugosité de plus de 4 µm, de préférence de plus de 8 µm.

25. Dispositif suivant une ou plusieurs des revendications 16 à 24, **caractérisé en ce que** les surfaces (11) des cylindres de coulée (2) sont pourvues de cratères, dont la profondeur est comprise entre 10 et 100 µm et dont le diamètre est compris entre 0,2 et 1,0 mm.

26. Dispositif suivant la revendication 25, **caractérisé en ce que** des cratères sont contigus les uns aux autres, de préférence de 5 à 20% des cratères.

27. Dispositif suivant la revendication 26, **caractérisé en ce que** plus de 20% des cratères se touchent mutuellement.
